# EUROPÄISCHE PATENTANMELDUNG

(11) **EP 4 674 989 A1**
(43) Veröffentlichungstag der Anmeldung: **07.01.2026**
(21) Anmeldenummer: 24186647.4
(22) Anmeldetag: 04.07.2024
(51) Int. Cl.: C21B 13/14, C21C 5/52

(54) **VERFAHREN ZUM ERWÄRMEN VON EISENSCHWAMM (DRI) ZWISCHEN EINER DIREKTREDUKTIONSANLAGE UND EINER WEITERVERARBEITUNGSANLAGE**

(71) Anmelder: Primetals Technologies Austria GmbH, 4031 Linz (AT); ABP Induction Systems GmbH, 44147 Dortmund (DE)
(72) Erfinder: Ennen, Martin, 30163 Hannover (DE); Hauzenberger, Franz, 4030 Linz (AT); Millner, Robert, 3382 Loosdorf (AT); Rische, Marco, 44534 Lünen (DE)
(74) Vertreter: Metals@Linz

(57) **Zusammenfassung**

Die Erfindung betrifft ein Verfahren zum Erwärmen von DRI (Abkürzung für "Direct Reduced Iron", auch als Eisenschwamm bezeichnet) zwischen einer Direktreduktionsanlage und einer Weiterverarbeitungsanlage, wobei das DRI (2) mittels einer Leitungsanordnung (1) als DRI-Strom (3) von der Direktreduktionsanlage zur Weiterverarbeitungsanlage geleitet wird und die Leitungsanordnung (1) eine oder mehrere Induktionsspulen (4) als Heizelement zum kontaktlosen Erwärmen des durch die Leitungsanordnung (1) geleiteten DRI-Stroms (3) aufweist, wobei die Induktionsspule (4) oder die Induktionsspulen (4) mit Wechselstrom betrieben werden.

Die Erfindung ist dadurch gekennzeichnet, dass als Frequenz des Wechselstroms eine Frequenz mit mindestens 10 kHz vorgegeben und/oder eingestellt wird.

## Beschreibung

Die Erfindung betrifft ein Verfahren zum Erwärmen von DRI (Abkürzung für "Direct Reduced Iron", auch als Eisenschwamm bezeichnet) zwischen einer Direktreduktionsanlage und einer Weiterverarbeitungsanlage.

Bei der Direktreduktion von Eisenerzen entsteht Eisenschwamm, sogenanntes DRI (Abkürzung für "Direct Reduced Iron"). Dabei werden eisenhaltige Einsatzstoffe, beispielsweise Stückerze, Pellets und Feineisenerze (typischerweise Sinterfeed bis Pelletfeed), durch Kontakt mit Reduktionsgasen, beispielsweise Kohlenmonoxid CO und/oder Wasserstoff H₂, typischerweise bei Temperaturen von etwa 550°C bis 1100°C reduziert. Durch die Reduktionsgase wird aus den festen, nicht aufgeschmolzenen Eisenerzen Sauerstoff entfernt und es entsteht das vorgenannte DRI. Dieses DRI ist ein Vorprodukt, das Weiterverarbeitungsanlagen zugeführt wird. Als Beispiele seien die Weiterverarbeitung für den Transport und die Rohstahlherstellung in einem Lichtbogenofen (EAF, Abkürzung für "Electric Arc Furnace") oder Konverter (BOF, Abkürzung für "Basic Oxygen Furnace") genannt.

Beispielsweise wird das DRI für den Transport, insbesondere den Seetransport, mittels Heißbrikettiermaschinen brikettiert. Wenn die Brikettiertemperatur mindestens 650°C beträgt, wird das brikettierte Produkt HBI genannt, Abkürzung für "Hot Briquetted Iron". Für die Qualität des erzeugten HBI, die durch die Scheindichte bzw. Rohdichte, die auch "Apparent Density" genannt wird und bei mindestens 5,0 g/cm³ liegen sollte, sowie die Festigkeit und das Abrieb-/Fineserzeugungsverhalten (Tumbler Index) charakterisiert ist, ist die Temperatur des DRI bei der Brikettierung von entscheidender Bedeutung.

Bei der Weiterverarbeitung in einem Lichtbogenofen können Energie und damit Stromkosten eingespart werden, wenn das DRI in heißer Form in den Lichtbogenofen eingesetzt wird. Ferner lässt sich dadurch die Zykluszeit zwischen zwei Abstichen, die sogenannte Tap-to-Tap-Time (Abkürzung TTT), reduzieren und damit die Produktivität des Lichtbogenofens erhöhen. Beispielsweise können durch das Chargieren von heißem DRI im Lichtbogenofen bis zu 140 kWh pro Tonne Stahl an elektrischer Energie und somit die hiermit verbundenen Stromkosten eingespart werden.

Diese Beispiele zeigen, dass es von wesentlicher Bedeutung ist, dass das DRI in möglichst heißer Form der jeweiligen Weiterverarbeitungsanlage zugeführt wird, also beispielsweise möglichst heiß der Heißbrikettiermaschine oder dem Lichtbogenofen zugeführt wird.

Allerdings ist es häufig nicht möglich, das DRI direkt der Heißbrikettier-Maschine mit der erforderlichen minimalen Brikettier-Temperatur von 650°C oder dem Lichtbogenofen das DRI direkt mit einer gewünschten hohen Temperatur, die zu einer deutlichen Einsparung an elektrischer Energie führt, zuzuführen. Dies liegt daran, dass die Reduktion von Eisenoxiden bei der Direktreduktion in einem Temperaturbereich von 550 - 1100°C stattfindet. Durch die endotherme Aufkohlung des DRI und durch die In-situ-Reformierung sowie Wärmeverluste (beispielsweise durch gekühlte Schachteinbauten bei schachtbasierten Verfahren) im Reduktionsaggregat sinkt die Temperatur des DRI, welches aus dem Reduktionsaggregat der Direktreduktionsanlage ausgetragen wird.

Besonders bei Wirbelschichtprozessen bei der Direktreduktion ist die Reduktionstemperatur begrenzt, um Sticking, also das Verkleben, des DRI zu vermeiden (wegen der Gefahr von Defluidisierung). Daher ist die DRI-Temperatur sogar niedriger als in schachtbasierten Verfahren zur Direktreduktion.

Um die Temperatur des DRI vor der Weiterverarbeitung auf die gewünschten Temperaturen zu bringen oder die gewünschten Temperaturen zu halten, ist aus US 2021/0301360 A1 bekannt, das DRI zwischen der Direktreduktionsanlage und der Weiterverarbeitungsanalage zu erwärmen. Hierzu wird zwischen der Direktreduktionsanlage und der Weiterverarbeitungsanlage eine DRI-Leitung bereitgestellt, die mit einer Induktionsheizeinrichtung ausgestattet ist. Die DRI-Leitung nimmt das DRI aus der Direktreduktionsanlage auf und leitet es zur Weiterverarbeitungsanlage weiter. Als Heizelemente werden Induktionsspulen eingesetzt, die einen magnetischen Fluss bereitstellen, durch den das DRI sich bewegt. Dadurch wird elektrischer Strom im DRI induziert, der wiederum aufgrund des elektrischen Widerstands des DRI Wärme erzeugt, so dass das DRI durch die Induktionsspulen kontaktlos erwärmt wird.

Die induktive Erwärmung ist ein kontaktloses Erwärmungsverfahren und basiert auf dem Transformatorprinzip: Ein mit Wechselstrom durchflossener Leiter bzw. Induktor erzeugt ein mit derselben Frequenz schwingendes Magnetfeld, das nach dem Induktionsgesetz eine Spannung in einem schwach bis gut leitfähigen Werkstück (beispielsweise aus Metall) induziert. Diese Spannung erzeugt einen elektrischen Leitungsstrom bzw. Wirbelstrom oder Induktionsstrom, der aufgrund des elektrischen Widerstandes des Materials Joulesche Wärmequellen direkt im Werkstück bildet.

Mit der Induktion gehen zwei wesentliche elektrische Effekte einher, die charakteristisch für das Erwärmungsprinzip sind: zum einen der Skin- bzw. Stromverdrängungs-Effekt und zum anderen der Proximity- bzw. Nähe-Effekt. Zusammengefasst führen diese beiden Effekte dazu, dass der induzierte Strom und somit die Wärmequellen dem Induktor konturnah folgen. Dadurch kann über die Induktorgeometrie direkt Einfluss auf das Erwärmungsprofil genommen werden.

Neben den geometrischen Größen spielen die elektrischen Größen des Induktorstroms und dessen Frequenz eine wesentliche Rolle bei der Prozessauslegung. Eine wichtige Auslegungsgröße ist dabei die elektromagnetische Eindringtiefe δ: $δ = 1 / √ \left(π⋅{μ}_{0}⋅{μ}_{r}⋅κ⋅f\right)$

Hierin sind f die Stromfrequenz, mit der der Induktor gespeist wird, µ₀ die magnetische Feldkonstante, µᵣ die relative magnetische Permeabilität und κ die spezifische elektrische Leitfähigkeit des zu erwärmenden Werkstücks. Das Verhältnis aus Eindringtiefe δ und Werkstückdurchmesser d (hier der mittlere Durchmesser des DRI) gibt Aufschluss über die Effizienz und Art des Erwärmungsvorgangs. Für das homogene Erwärmen von rotationssymmetrischen Werkstücken gilt die Forderung, dass d/5 = 3,5 sein muss. Dann sind sowohl die Volumenleistungsdichte als auch der elektrische Wirkungsgrad hoch und ermöglichen eine schnelle und effiziente Durchwärmung des Werkstücks. Mit zunehmender Frequenz prägt sich der Skineffekt immer stärker aus und es resultiert eine zunehmende Absorption des Feldes und somit eine oberflächennahe Erwärmung des Werkstücks. Die Durchwärmung erfolgt dann überwiegend durch Wärmeleitung.

Die US 2021/0301360 A1 sieht vor, dass die Induktionsspulen durch spezielle Umrichter mit Strom versorgt werden, die auf eine für die Erwärmung optimale Frequenz eingestellt sind. Weitere Angaben zu dieser optimalen Frequenz werden nicht genannt.

Der Erfindung liegt die Aufgabe zugrunde, ein verbessertes Verfahren zur Erwärmung des DRI zwischen Direktreduktionsanlage und Weiterverarbeitungsanlage mittels einer oder mehrere Induktionsspulen anzugeben, insbesondere ein Verfahren, bei dem eine Frequenzeinstellung für den Wechselstrom zum Betreiben der Induktionsspulen vorgeben wird, mit der sich eine erwünschte Erwärmung des DRI ergibt.

Diese Aufgabe wird durch die Merkmale des Verfahrens nach Anspruch 1 gelöst. Ausgestaltungen und Weiterbildungen sind in den abhängigen Ansprüchen angegeben.

Das erfindungsgemäße Verfahren ist ein Verfahren zum Erwärmen von DRI zwischen einer Direktreduktionsanlage und einer Weiterverarbeitungsanlage.

Das aus der Direktreduktionsanlage stammende DRI liegt beispielsweise in Form von DRI-Einzelteilen wie DRI-Pellets, DRI-Fines, reduziertem Sinter und/oder reduziertem Stückerz vor. Das Eisenerz, aus dem das DRI gewonnen wird, liegt beispielsweise in Form von Pellets und/oder Stückerz und/oder Sinter und/oder als Feinerz (beispielsweise Sinterfeed und/oder Pelletfeed) vor. Hieraus wird ohne Aufschmelzen DRI gebildet. Somit kann auch das DRI in diesen Formen und/oder Ausbildungen vorliegen.

Die Weiterverarbeitungsanlage kann beispielsweise eine Heißbrikettiermaschine oder ein Lichtbogenofen sein, wie sie eingangs erläutert wurden. Es kann sich auch um andere Kompaktierungsanlagen oder Schmelzanlagen handeln.

Die Erfindung sieht vor, dass das DRI mittels einer Leitungsanordnung als DRI-Strom von der Direktreduktionsanlage zur Weiterverarbeitungsanlage geleitet wird. Die Leitungsanordnung weist eine oder mehrere Induktionsspulen als Heizelement zum kontaktlosen Erwärmen des durch die Leitungsanordnung geleiteten DRI-Stroms auf. Die Induktionsspule oder die Induktionsspulen werden mit Wechselstrom betrieben. Die Erwärmung des DRI erfolgt somit durch elektrischen Strom und über Induktion und daher durch eine kontaktlose Energieübertragung.

Die Leitungsanordnung weist eine oder mehrere Leitungen für den DRI-Strom auf. Bei diesen Leitungen kann es sich um Rohre und/oder Kanäle handeln, wobei Rohre und Kanäle einen beliebigen Querschnitt aufweisen können, also beispielsweise einen runden Querschnitt oder einen rechteckigen, beispielsweise quadratischen, Querschnitt. Der Transport des DRI durch die Leitungen kann mittels Schwerkraft erfolgen, wobei die Leitungen hierzu mit entsprechender Neigung angeordnet sind.

Die Ausbildung der Leitungsanordnung kann beispielsweise folgendermaßen erfolgen: An jeder der Leitungen, also beispielsweise an dem Rohr oder Kanal, insbesondere an deren Außenumfang, sind eine oder mehrere Induktionsspulen angebracht. Die Leitung selbst ist aus einem nicht elektrisch leitenden Material hergestellt. Die Leitung ist wiederum von einer Außenhülle, beispielsweise einem Außenrohr umgeben. In den Zwischenraum zwischen Leitung und Außenhülle können die Induktionsspule oder die Induktionsspulen beispielsweise eingegossen sein. Zusätzlich kann eine thermische und/oder magnetische Isolierung in diesem Zwischenraum angeordnet sein, wobei die Isolierung auch durch einen Luftspalt bewirkt sein kann. Die Außenhülle dient zur mechanischen Stabilität und/oder zur Abschirmung von magnetischen Feldern und/oder zur gezielten Führung des äußeren Magnetfeldes, um den elektrischen Wirkungsgrad der Induktionsspule zu verbessern und den Energieeintrag in das DRI zu erhöhen, und/oder zur Wärmeisolierung.

Wenn die Außenhülle elektrisch leitend ausgebildet sein sollte, dann können innerhalb der Außenhülle noch magnetische Flussleiter, beispielsweise aus hochpermeablem Material, beispielsweise kann es sich um lamelliertes Ferritblech handeln, angebracht sein, damit die magnetischen Feldlinien kaum oder nicht in der Außenhülle verlaufen, was eine unerwünschte Erwärmung der Außenhülle zur Folge hätte. Zusätzlich erhöht dieser zusätzliche Flussleiter die Effizienz der Induktionsspule oder der Induktionsspulen.

Beispiele für Leitungsanordnungen, in denen das erfindungsgemäße Verfahren angewendet werden kann, werden in US 2021/0301360 A1 beschrieben.

Das erfindungsgemäße Verfahren ist dadurch gekennzeichnet, dass als Frequenz des Wechselstroms, mit dem die Induktionsspule oder die Induktionsspulen betrieben werden, eine Frequenz mit mindestens 10 kHz vorgegeben und/oder eingestellt wird.

Hintergrund der Erfindung ist, dass die Frequenz des Wechselstroms der Induktionsspule oder der Induktionsspulen einstellbar ist. Erfindungsgemäß wird diese Frequenz somit auf mindestens 10 kHz eingestellt. Beispielsweise erfolgt die Auswahl und Einstellung der Frequenz unter Berücksichtigung des (insbesondere durchschnittlichen) Durchmessers des DRI, das als DRI-Strom durch die Leitungsanordnung geleitet wird. Ferner kann bei der Auswahl und Einstellung der Frequenz auch die Leistung, mit der die Induktionsspule oder die Induktionsspulen betrieben werden, berücksichtigt werden, wobei die Frequenz insbesondere derart gewählt wird, dass die gewünschte Erwärmung mit möglichst geringer Leistung erreicht wird.

Die vorgegebene, eingestellte Frequenz kann für die jeweilige Erwärmung konstant bleiben. Es ist aber auch möglich, dass die Frequenz während der Erwärmung verändert wird, beispielsweise durch eine Steuerung und/oder Regelung, wie sie untenstehend erläutert wird.

Der Erfindung liegt die Erkenntnis zu Grunde, dass über die Einstellung der Frequenz die Eindringtiefe des magnetischen Feldes und die Kopplung des magnetischen Feldes an das DRI variiert werden kann. Beispielsweise führt eine höhere Frequenz zu einer geringeren Eindringtiefe. Höhere Frequenzen koppeln besser an feinkörnigeres DRI an. Niedrige Frequenzen deutlich kleiner 10 kHz, beispielsweise übliche Netz- und Mittelfrequenzen, weisen eine schwache Kopplung auf und führen dazu, dass die in dem DRI induzierten Wirbelströme sich nicht innerhalb der DRI-Einzelteile schließen. Eine ungleichmäßige Erwärmung und eine geringere Energieeffizienz als bei höheren Frequenzen ist die Folge.

Die Vorteile der Erfindung liegen insbesondere darin, dass die Verfahrensvorgabe, mindestens eine vergleichsweise hohe Frequenz von 10 kHz einzustellen, zu einer Forcierung einer DRI-Einzelteil-Erwärmung führt. Dadurch koppelt das magnetische Feld sehr effektiv an das DRI an und die Erwärmung erfolgt mit einem relativ hohen Wirkungsgrad. Ein weiterer Vorteil ist ein höherer elektrischer Wirkungsgrad im Vergleich zu niedrigeren Frequenzen, beispielsweise Netz- und Mittelfrequenzen.

Die Forcierung der DRI-Einzelteil-Erwärmung ist verbunden mit einer Reduzierung des Induzierens globaler Wirbelströme im DRI-Strom. Auf Grund der hohen Kontaktwiderstände der DRI-Einzelteile untereinander innerhalb des DRI-Stroms gegenüber dem spezifischen elektrischen Widerstands des DRI selbst sind induzierte Wirbelströme, die sich über den gesamten Durchmesser des DRI-Stroms schließen (globale Wirbelströme) nur sehr ungleichmäßig (entsprechend der Lage der Einzelteile) über den Umfang geschlossen. Dies begründet sich in dem Vorschub des DRI-Stroms, die fortlaufend eine neue Verteilung der DRI-Einzelteile im DRI-Strom mit sich bringt. Darüber hinaus können im Falle globaler Wirbelströme Funken und/oder Lichtbögen auftreten, die einerseits die DRI-Einzelteile oberflächig erodieren und andererseits zu Beschädigungen an der Leitungsanordnung führen können, was zu einer reduzierten Standzeit und hohem Verschleiß, beispielsweise eines Feuerfest-Materials, führen kann. Daher ist die Vermeidung oder zumindest Reduzierung der globalen Wirbelströme zugunsten der DRI-Einzelteil-Erwärmung durch die vorgesehenen hohen Frequenzen von mindestens 10 kHz ein weiterer Vorteil der Erfindung.

Eine Weiterbildung der Erfindung beschäftigt sich mit der Problematik, dass zumindest für einige Weiterverarbeitungen des DRI die Temperatur des DRI durch die Erwärmung nicht zu groß werden darf, da dies zu unerwünschten Effekten wie dem Sticking, dem Verkleben der DRI-Einzelteile, und dem Auftreten von Flüssigphasen, also dem zumindest teilweisen Schmelzen der DRI-Einzelteile führen kann. Beispielsweise liegt die optimale Brikettiertemperatur einer Heißbrikettiermaschine im Bereich von 650°C bis 750°C. Höhere Temperaturen führen zu einem deutlich höheren Wartungsaufwand bei der Heißbrikettiermaschine. Hinzu kommt, dass Zementit (Eisencarbid) als gewünschte Form des Kohlenstoffgehalts in HBI für die Stahlherstellung eine metastabile Verbindung ist, die bis etwa 750°C recht stabil ist und somit gut erhalten bleibt, bei höheren Temperaturen aber schnell in Eisen und Kohlenstoff zerfällt.

Dieser Problematik begegnet eine Weiterbildung des Verfahrens dadurch, dass die Frequenz des Wechselstroms zum Betreiben der Induktionsspulen so eingestellt wird, dass die Temperatur des DRI nach dem Erwärmen die Curie-Temperatur von Eisen erreicht und eine weitere Temperaturerhöhung über die Curie-Temperatur hinaus zumindest weitgehend unterbleibt. Hierunter wird verstanden, dass bei unveränderter Frequenz die Temperatur des DRI sich nach Erreichen der Curie-Temperatur nicht mehr oder allenfalls deutlich langsamer weiter erhöht. Bei Erreichen der Curie-Temperatur ergibt sich somit ein Knick in der induktiven Energieübertragung von den Induktionsspulen auf das DRI.

Die Curie-Temperatur bezeichnet die Temperatur, bei deren Erreichen ferromagnetische Eigenschaften eines Materials vollständig verschwunden sind, so dass sie oberhalb nur noch paramagnetisch sind. Die Curie-Temperatur markiert somit den reversiblen Phasenübergang ferromagnetischer Materialien in ihre paramagnetische Hochtemperaturform.

Dieser Phasenübergang führt dazu, dass sich bei der Erwärmung der Erwärmungsprozess selbst reguliert und bei Erreichen der Curie-Temperatur zumindest weitgehend stagniert. Das liegt daran, dass die Eindringtiefe der Magnetfelder bei Erreichen der Curie-Temperatur auf Grund des vorgenannten Phasenübergangs und der damit verbundenen Entmagnetisierung des Materials schlagartig zunimmt und somit das Verhältnis zwischen Durchmesser der DRI-Einzelteile und Eindringtiefe sehr klein wird. Dieses Verhältnis ist ein Indikator für den zu erwartenden Wirkungsgrad zwischen Induktionsspule oder Induktionsspulen und dem zu erwärmenden DRI und bedeutet letztlich, dass bei Erreichen der Curie-Temperatur kaum noch Energie im DRI in Wärme umgesetzt wird.

Die Curie-Temperatur von Eisen liegt bei 768°C. Der vorgenannten Weiterbildung liegt die Erkenntnis zu Grunde, das Begrenzen der Erwärmung des DRI auf die Curie-Temperatur von Eisen, also 768°C, zu einer maximalen Temperatur des DRI führt, die für die jeweilige Weiterverarbeitung gewünscht ist. Dabei ist gegebenenfalls zu berücksichtigen, dass erneut ein Temperaturabfall des DRI nach dem Durchlaufen der Erwärmung bis zum Einsatz in der Weiterverarbeitungsanlage erfolgen kann.

Weiter liegt der Weiterbildung die Erkenntnis zu Grunde, dass sich folgender physikalische Effekt bei Erreichen der Curie-Temperatur dazu nutzen lässt, dass sich die Temperatur des DRI nicht über die Curie-Temperatur hinaus erhöht: Der Induktionsstrom im DRI erniedrigt sich, wenn das DRI die Curie-Temperatur erreicht. Dies liegt daran, dass die magnetische Permeabilität des Materials bei Erreichen der Curie-Temperatur abnimmt und infolgedessen die elektromagnetische Eindringtiefe zunimmt. Weiter wird das magnetische Feld zunehmend schwächer abgebaut, wodurch der Induktionsstrom im DRI ebenfalls abnimmt. Ein geringerer Induktionsstrom im DRI führt zu einer geringeren Wärmeentwicklung, die entweder nicht ausreicht, um die Temperatur des DRI weiter zu erhöhen, oder die allenfalls zu einer deutlich langsameren weiteren Temperaturerhöhung des DRI führt. Unter Berücksichtigung der Durchlaufzeit des DRI durch die Leitungsanordnung ist damit sichergestellt, dass sich die Temperatur des DRI nach Erreichen der Curie-Temperatur nicht mehr oder allenfalls geringfügig erhöht und somit die Temperatur des DRI im gewünschten Temperaturbereich der jeweiligen Weiterverarbeitung liegt.

Soll eine Überhitzung des DRI über die Curie-Temperatur erzielt werden, dann muss die Frequenz bei gleicher Leistung erhöht werden. Mit zunehmender Frequenz nimmt die elektromagnetische Eindringtiefe ab, wodurch der Energieeintrag in das DRI zunimmt. Die Frequenz ist so zu wählen, dass nach Erreichen der Curie-Temperatur eine ausreichend kleine elektromagnetische Eindringtiefe resultiert und somit ausreichend Energie für den Erwärmungsprozess in das DRI induziert wird. Die höhere Frequenz führt dazu, dass unterhalb der Curie-Temperatur eine stark ausgeprägte Randschichterwärmung stattfindet, die sich mit zunehmender Temperatur vergleichmäßigt.

Neben der Frequenz ist die zur Verfügung stehende Leistung ein wichtiger Bestandteil dieses Ansatzes. Steht mehr Leistung als für den gewünschten Temperaturhub notwendig zur Verfügung, dann kann das DRI überhitzt werden. Demnach muss bei dem beschriebenen Verfahren nur die minimal notwendige Leistung aufgebracht werden. Die minimal notwendige Leistung ergibt sich aus dem Quotienten des masseflussabhängigen Enthalpiebedarfs des DRI und des Produkts aus elektrischem und thermischem Wirkungsgrad.

Der vorgenannte Knick in der induktiven Energieübertragung bei Erreichen der Curie-Temperatur wird somit dazu genutzt, unerwünscht hohe Temperaturen des DRI zu vermeiden. Die Frequenz und die Leistung werden so gewählt, dass die Erwärmung des DRI über die Curie-Temperatur hinaus allenfalls langsam von statten geht.

Eine Ausgestaltung der Erfindung sieht vor, dass die Frequenz des Wechselstroms auf weniger als 40 kHz eingestellt wird. Diese Ausgestaltung setzt insbesondere an der vorstehend beschriebenen Weiterbildung an. Es hat sich gezeigt, dass sich typische DRI-Einzelteile, die beispielsweise einen Durchmesser in der Größenordnung von 12 mm aufweisen, bei Frequenzen zwischen 10 und 40 kHz beim Durchlaufen der Leitungsanordnung mit der oder den Induktionsspulen auf die Curie-Temperatur erwärmen, dann aber der erläuterte Knick in der induktiven Energieübertragung dafür sorgt, dass keine oder allenfalls eine geringfügig weitere Temperaturerhöhung eintritt und somit die DRI-Einzelteile beim Eintritt in die Weiterverarbeitungsanlage eine Temperatur im gewünschten Temperaturbereich aufweisen.

Eine alternative Weiterbildung der Erfindung geht aus von einer Weiterverarbeitung des DRI, bei der eine höhere Temperatur des DRI über die Curie-Temperatur hinaus bei möglichst geringer Leistung der Induktionsspule oder Induktionsspulen gewünscht wird. Die vorstehend beschriebene Begrenzung der Temperatur auf die Größenordnung der Curie-Temperatur ist hier somit nicht erwünscht. Vor diesem Hintergrund sieht diese alternative Weiterbildung vor, dass die Frequenz des Wechselstroms, mit der die Induktionsspule oder die Induktionsspulen betrieben werden, auf mindestens 40 kHz, insbesondere auf mindestens 60 kHz, eingestellt wird. Bei zunehmenden Frequenzen ist der Knick in der induktiven Energieübertragung weniger ausgeprägt, so dass bei entsprechend hohen Frequenzen die Erwärmung des DRI auch bei Erreichen der Curie-Temperatur zügig weitergeht und somit beim Durchlaufen der Leitungsanordnung mit der oder den Induktionsspulen auch deutlich höhere Temperaturen des DRI erreicht werden können, bei weiterhin möglichst geringer Leistung der Induktionsspulen. Es hat sich gezeigt, dass bei typischen DRI-Einzelteilen, die beispielsweise einen Durchmesser in der Größenordnung von 12 mm aufweisen, bei Frequenzen über 40 kHz auch bei geringer Leistung der Induktionsspule oder der Induktionsspulen deutlich höhere Temperaturen erreichbar sind als bei niedrigeren Frequenzen. Die Auswirkung der Frequenz auf die induktive Energieübertragung wurde vorstehend bereits erläutert.

Als weiteres Ziel des Verfahrens kann somit sowohl bei der vorstehenden Weiterbildung als auch generell bei allen erfindungsgemäßen Verfahren angestrebt werden, durch geeignete Auswahl und Einstellung der Frequenz eine möglichst kleine, insbesondere eine kleinstmöglich notwendige Leistung der Induktionsspule oder der Induktionsspulen und damit des oder der hiermit verbundenen Umrichter zu erreichen und damit die Leistung entsprechend zu minimieren.

Grundsätzlich gilt, dass mit zunehmender Frequenz und gleichen Durchmessern des DRI eine Zunahme des Induktorwirkungsgrades, also der Kopplung zwischen erzeugtem Magnetfeld und induzierter Energie im DRI, einhergeht. Ein Maß hierfür ist das Verhältnis aus DRI-Durchmesser und elektromagnetischer Eindringtiefe. Ein üblicher Richtwert für die Frequenzwahl soll ein Verhältnis von drei oder größer ergeben.

Generell liegt der Erfindung und den beschriebenen Weiterbildungen die Erkenntnis zu Grunde, dass die Wahl der Frequenz eine entscheidende Rolle für die Erwärmung des DRI hat, und zwar sowohl hinsichtlich der Temperatur des DRI als auch hinsichtlich der Temperaturverteilung in der Vielzahl an DRI-Einzelteilen, die auch bei DRI-Einzelteilen mit unterschiedlichen Durchmessern möglichst gleichmäßig sein sollte. Beispielsweise koppeln hohe Frequenzen über 60 kHz in eine große Bandbreite an Durchmessern der DRI-Einzelteile gut bis sehr gut ein. Allerdings können nach Durchlaufen der Leitungsanordnung bei sehr hohen Frequenzen größere DRI-Einzelteile bereits aufgrund hoher Temperaturen partiell aufgeschmolzen sein, während kleinere DRI-Einzelteile noch in der Curie-Temperatur verharren.

Vor diesem Hintergrund kann vorgesehen werden, dass die Frequenz des Wechselstroms auf maximal 100 kHz eingestellt wird.

Eine Ausgestaltung des erfindungsgemäßen Verfahrens sieht vor, dass eine Ziel-Temperatur des DRI, die das DRI nach der Erwärmung erreichen soll, festgelegt wird, die Temperatur des DRI nach der Erwärmung gemessen und damit eine Ist-Temperatur ermittelt wird und die Leistung der Induktionsspule oder der Induktionsspulen und/oder die Frequenz des Wechselstroms in Abhängigkeit von der Differenz zwischen Ist-Temperatur und Ziel-Temperatur geregelt und/oder gesteuert wird mit dem Ziel, die Ziel-Temperatur zu erreichen. Hierbei kann beispielsweise vorgesehen sein, dass - jeweils im Vergleich zur Ziel-Temperatur - bei einer niedrigeren Ist-Temperatur die Frequenz des Wechselstroms höher und bei einer größeren Ist-Temperatur die Frequenz des Wechselstroms niedriger eingestellt wird.

Eine weitere Ausgestaltung des erfindungsgemäßen Verfahrens sieht vor, dass eine Ziel-Differenztemperatur des DRI vor und nach der Erwärmung festgelegt wird, die Temperatur des DRI vor und nach der Erwärmung gemessen wird und hieraus eine Ist-Differenztemperatur ermittelt wird und die Leistung der Induktionsspule oder der Induktionsspulen und/oder die Frequenz des Wechselstroms in Abhängigkeit von der Differenz zwischen Ist-Differenztemperatur und Ziel-Differenztemperatur geregelt und/oder gesteuert wird mit dem Ziel, die Ziel-Differenztemperatur zu erreichen. Hierbei kann beispielsweise vorgesehen sein, dass - jeweils im Vergleich zur Ziel-Differenztemperatur - bei einer niedrigeren Ist-Differenztemperatur die Frequenz des Wechselstroms höher und bei einer größeren Ist-Differenztemperatur die Frequenz des Wechselstroms niedriger eingestellt wird. Selbige Steuerung und/oder Regelung kann bei gleichbleibender Frequenz durch Anpassung der Leistung erfolgen.

Eine weitere Ausgestaltung des erfindungsgemäßen Verfahrens sieht vor, dass eine Ziel-Temperatur des DRI, die das DRI nach der Erwärmung erreichen soll, und/oder eine Ziel-Differenztemperatur des DRI vor und nach der Erwärmung festgelegt wird, der Massestrom des DRI durch die Leitungsanordnung ermittelt wird und die Leistung der Induktionsspule oder der Induktionsspulen und/oder die Frequenz des Wechselstroms in Abhängigkeit vom ermittelten Massestrom geregelt und/oder gesteuert wird mit dem Ziel, die aus dem ermittelten Massestrom berechnete erforderliche Heizleistung zum Erreichen der Ziel-Temperatur und/oder der Ziel-Differenztemperatur bereitzustellen. Der Massestrom lässt sich beispielsweise aus der Drehzahl einer Brikettiermaschine oder eines Rotary Feeder eines Lichtbogenofens ermitteln. Die erforderliche Heizleistung (ohne Verluste) berechnet sich aus diesem Massestrom multipliziert mit der erforderlichen Temperaturerhöhung zum Erreichen der Ziel-Temperatur oder der Ziel-Differenztemperatur und weiter multipliziert mit der spezifischen Wärmekapazität cp des DRI: Heizleistung ohne Verluste = Massestrom x Temperaturerhöhung x cp

Eine weitere Ausgestaltung des erfindungsgemäßen Verfahrens sieht vor, dass die Leitungsanordnung mehrere Induktionsspulen als Heizelemente zum kontaktlosen Erwärmen des durch die Leitungsanordnung geleiteten DRI-Stroms aufweist, wobei die Induktionsspulen in Richtung des DRI-Stroms aufeinanderfolgend angeordnet sind, wobei jede Induktionsspule eigenständig mit Wechselstrom versorgt wird, und wobei die Frequenz des Wechselstroms jeder Induktionsspule individuell für jede Induktionsspule vorgegeben und/oder eingestellt wird. Dadurch ist es möglich, dass die Induktionsspulen mit der gleichen Frequenz oder auch mit unterschiedlichen Frequenzen betrieben werden, wobei jede Frequenz mindestens 10 kHz beträgt.

Eine Ausführungsform der Erfindung sieht vor, dass die Leitungsanordnung zwei oder mehrere Einzelleitungen aufweist und der DRI-Strom in eine entsprechende Anzahl an DRI-Teilströmen aufgeteilt wird, wobei jede Einzelleitung eine oder mehrere der Induktionsspulen zur Erwärmung des jeweiligen Teilstroms aufweist. Gegebenenfalls können die Teilströme nach der Erwärmung wieder zu einem DRI-Strom zusammengeführt werden.

Eine Weiterbildung der Erfindung sieht vor, dass zur Unterstützung der Erwärmung des DRI mindestens ein Suszeptor derart in die Leitungsanordnung integriert ist, dass der DRI-Strom an dem Suszeptor vorbeiströmt, wobei der Suszeptor mittels der einen oder mehreren Induktionsspulen induktiv erwärmt wird und seine Wärme mittels Wärmeleitung und/oder Wärmestrahlung an den verbeiströmenden DRI-Stroms abgibt. Der Suszeptor kann aus Eisen oder Stahl oder anderen ferro- oder ferrimagnetischen Materialien bestehen oder Eisen oder Stahl oder anderen ferro- oder ferrimagnetischen Materialien umfassen und/oder der Suszeptor kann stangenförmig oder rohrförmig ausgebildet sein, beispielsweise kann es sich um eine Eisenstange oder ein Eisenrohr handeln. Insbesondere wird der Durchmesser des Suszeptors hierbei so gewählt, dass der Suszeptor bei der eingestellten Frequenz des Wechselstroms die Curie-Temperatur von Eisen erreicht und entweder eine weitere Temperaturerhöhung über die Curie-Temperatur hinaus zumindest weitgehend unterbleibt oder zumindest eine weitere Temperaturerhöhung nicht zu einem Aufschmelzen des Suszeptors führt. Der Suszeptor dient zur Unterstützung der Durchwärmung und Homogenisierung der Temperatur der DRI-Pellets.

Eine Ausgestaltung des erfindungsgemäßen Verfahrens sieht vor, dass die eine oder mehreren Induktionsspulen eine Kühlung, insbesondere eine Fluidkühlung, beispielsweise eine Wasserkühlung aufweisen. Die Kühltemperatur wird in Abhängigkeit vom Kühlmedium eingestellt. Die Induktionsspule oder die Induktionsspulen können im Fall der Wasserkühlung beispielsweise so betrieben werden, dass die Auslauftemperatur bei maximal 90°C, beispielsweise bei 80°C liegt. Übliche Einlauftemperaturen der Wasserkühlung von Induktoren liegen bei etwa 40°C. Bei höheren Auslauftemperaturen besteht die Gefahr der Filmverdampfung am Kupferprofil und gleichzeitig nimmt der elektrische Widerstand des Kupfers nahezu sprunghaft zu, wodurch die Kupferverluste steigen und der Energieeintrag in das DRI abnimmt. Die vorgenannte Begrenzung der Auslauftemperatur reduziert somit den Verschleiß und den Wartungsaufwand und erhöht die Stabilität der Leitungsanordnung mit der oder den Induktionsspulen.

Zur Erhöhung des thermischen Wirkungsgrades des erfindungsgemäßen Erwärmungsverfahrens kann vorgesehen werden, dass die Leitungsanordnung, insbesondere eine gegebenenfalls innenliegende Leitung der Leitungsanordnung, thermisch isoliert ausgebildet wird.

Das vorgeschlagene Verfahren kann beispielsweise zum Erwärmen von DRI aus einer Direktreduktionsanlage verwendet werden, und zwar sowohl aus Direktreduktionsanlagen mit Schachtofen als auch aus Direktreduktionsanlagen, die mit Wirbelschicht, Fließbettprozessen, Drehrohröfen, Drehherdöfen oder ähnlichen Aggregaten und/oder Prozessen betrieben werden.

Das vorgeschlagene Verfahren kann zum Erwärmen von DRI eingesetzt werden, das anschließend in einer Heißbrikettiermaschine oder in einem Lichtbogenofen oder einem sonstigen Schmelzaggregat eingesetzt wird. Bei der Leitungsanordnung, die zur Durchführung des Verfahrens vorgesehen ist, kann es sich um einen oder mehrere sogenannte Feedlegs handeln, über die das DRI einer Heißbrikettiermaschine zugeführt wird. Die eine oder mehreren Induktionsspulen können dann in diese Feedlegs integriert sein.

Bei der Leitungsanordnung, die zur Durchführung des Verfahrens vorgesehen ist, kann es sich auch um einen oder mehrere Austragungsleitungen zum Austragen von DRI aus einem oder mehreren DRI-Speichern, die einem Lichtbogenofen oder einem sonstigen Schmelzaggregat vorgeschaltet sind, handeln. Bei mehreren DRI-Speichern kann es sich bei der Leitungsanordnung beispielsweise um die den DRI-Speichern nachgelagerten und einem Regelorgan wie einem Rotary Feeder vorgelagerten Leitungen handeln. Ferner kann es sich bei der Leitungsanordnung um eine oder mehrere Zuführleitungen handeln, über die einem Lichtbogenofen oder sonstigen Schmelzaggregat das DRI zugeführt wird. Die eine oder mehreren Induktionsspulen können dann in diese eine oder mehreren Austragungsleitungen und/oder in diese dem Regelorgan vorgelagerten Leitungen und/oder in diese eine oder mehreren Zuführleitungen integriert sein.

Insgesamt wird somit ein Verfahren vorgeschlagen, das durch entsprechende Einstellung der Frequenz der Wechselspannung, mit der die Induktionsspule oder die Induktionsspulen betrieben werden, wobei vergleichsweise hohe Frequenzen von mindestens 10 kHz eingestellt werden, die DRI-Einzelteil-Erwärmung, beispielsweise die Einzel-Pellet-Erwärmung, forciert und gemäß den beschriebenen Weiterbildungen die Curie-Temperatur von Eisen und der damit verbundene Knick in der induktiven Energieübertragung zur Begrenzung der durch die Erwärmung erreichten Temperatur des DRI genutzt wird.

Die für die Durchführung des erfindungsgemäßen Verfahrens vorgesehene Leitungsanordnung wird nachstehend auch hinsichtlich weiterer Merkmale und Vorteile anhand der Beschreibung von Ausführungsbeispielen und unter Bezugnahme auf die beiliegenden, schematischen Zeichnungen näher erläutert. Es zeigen
- FIG 1: in einer Querschnittsdarstellung einen Ausschnitt eines ersten Ausführungsbeispiels einer für die Durchführung des erfindungsgemäßen Verfahrens vorgesehenen Leitungsanordnung,
- FIG 2: in einer Querschnittsdarstellung einen Ausschnitt eines zweiten Ausführungsbeispiels einer für die Durchführung des erfindungsgemäßen Verfahrens vorgesehenen Leitungsanordnung,
- FIG 3: in einer Querschnittsdarstellung einen Ausschnitt eines dritten Ausführungsbeispiels einer für die Durchführung des erfindungsgemäßen Verfahrens vorgesehenen Leitungsanordnung,
- FIG 4: in einer Querschnittsdarstellung einen Ausschnitt eines vierten Ausführungsbeispiels einer für die Durchführung des erfindungsgemäßen Verfahrens vorgesehenen Leitungsanordnung,
- FIG 5: in einer Querschnittsdarstellung einen Ausschnitt eines fünften Ausführungsbeispiels einer für die Durchführung des erfindungsgemäßen Verfahrens vorgesehenen Leitungsanordnung, und
- FIG 6: in einer Querschnittsdarstellung einen Ausschnitt eines sechsten Ausführungsbeispiels einer für die Durchführung des erfindungsgemäßen Verfahrens vorgesehenen Leitungsanordnung.

Einander entsprechende Teile und Komponenten sind jeweils mit den gleichen Bezugszeichen versehen.

FIG 1 bis FIG 4 zeigen jeweils in einer schematischen Querschnittsdarstellung einen Ausschnitt einer für die Durchführung des erfindungsgemäßen Verfahrens vorgesehenen Leitungsanordnung 1.

Mittels der Leitungsanordnung 1 wird DRI 2 in Form von DRI-Einzelteilen, beispielsweise DRI-Pellets, die sich hinsichtlich ihrer Größe unterscheiden können, als DRI-Strom 3 von einer Direktreduktionsanlage zu einer Weiterverarbeitungsanlage geleitet. Der DRI-Strom 3 ist durch Pfeile angedeutet, er kommt auf der linken Seite der Figuren von der Direktreduktionsanlage und wird auf der rechten Seite der Figuren zur Weiterverarbeitungsanlage weitergeleitet. Der Transport des DRI 2 durch die Leitungsanordnung 1 erfolgt mittels Schwerkraft, das heißt die Leitungsanordnung 1 wird in der Praxis mit entsprechender Neigung von links nach rechts oder senkrecht angeordnet.

Für die Führung des DRI-Stroms 3 weist die Leitungsanordnung 1 eine Leitung 5 auf. Bei dieser Leitung 5 kann es sich um ein Rohr oder um einen Kanal handeln, wobei das Rohr oder der Kanal beispielsweise in einer Ebene senkrecht zur Zeichenebene einen runden, ovalen oder rechteckigen, beispielsweise quadratischen, Querschnitt aufweisen kann. Die Leitung 5 ist aus einem nicht elektrisch leitenden Material hergestellt.

Die Leitungsanordnung 1 weist eine Induktionsspule 4 als Heizelement zum kontaktlosen Erwärmen des durch die Leitungsanordnung 1 geleiteten DRI-Stroms 3 auf. Die Induktionsspule 4 wird mit Wechselstrom betrieben, dessen Frequenz zwischen 10 kHz und 100 kHz eingestellt wird. Die Erwärmung des DRI 2 erfolgt somit durch elektrischen Strom und über Induktion und daher durch eine kontaktlose Energieübertragung.

In FIG 1 ist die Leitung 5 von einer Außenhülle 6, beispielsweise einem Außenrohr, umgeben, wobei die Induktionsspule 4 in einem Zwischenraum 8 zwischen Leitung 5 und Außenhülle 6 angeordnet ist. Die Induktionsspule 4 kann beispielsweise in den Zwischenraum 8 eingegossen sein. Zusätzlich kann eine thermische und/oder magnetische Isolierung in diesem Zwischenraum 8 angeordnet sein, wobei die Isolierung auch durch einen Luftspalt, also einen luftgefüllten Zwischenraum 8, bewirkt sein kann. Die Außenhülle 6 dient zur mechanischen Stabilität, zur Abschirmung von magnetischen Feldern, zur gezielten Führung des äußeren Magnetfeldes um den elektrischen Wirkungsgrad der Induktionsspule 4 zu verbessern und den Energieeintrag in das DRI zu erhöhen und zur Wärmeisolierung.

In FIG 2 ist im Unterschied zu FIG 1 die Induktionsspule 4 nicht im Zwischenraum 8, sondern außerhalb der Außenhülle 6 um deren Außenumfang herum angeordnet.

In FIG 3 ist im Unterschied zu FIG 1 und FIG 2 keine Außenhülle 6 vorgesehen, vielmehr ist die Induktionsspule 4 an der Leitung 5, um deren Außenumfang herum, angeordnet.

FIG 4 zeigt eine FIG 2 entsprechende Ausgestaltung der Leitungsanordnung, bei der zusätzlich im Inneren der Leitung 5 ein Suszeptor 7 angeordnet ist. Bei dem Suszeptor 7 handelt es sich beispielsweise um eine Eisenstange oder ein Eisenrohr. Die Induktionsspule 4 erwärmt den Suszeptor 7 induktiv. Der DRI-Strom 3 strömt an dem Suszeptor 7 vorbei. Dabei gibt der Suszeptor 7 seine Wärme mittels Wärmeleitung und/oder Wärmestrahlung an den verbeiströmenden DRI-Strom 3 ab. Der Suszeptor dient zur Unterstützung der Durchwärmung und Homogenisierung der Temperatur des DRI 2.

FIG 5 und FIG 6 zeigen zwei weitere Ausführungsbeispiele für die Ausbildung der Leitungsanordnung 1. In den dargestellten Beispielen ist lediglich eine Leitung 5 und keine Außenhülle 6 vorgesehen, wobei diese Außenhülle problemlos vorgesehen sein könnte, beispielsweise in Anordnungen entsprechend FIG 1, FIG 2 und FIG 4. Durch die Leitung 5 strömt der DRI-Strom 3, wobei die Strömungsrichtung durch den Pfeil angegeben ist.

In FIG 5 ist lediglich eine Induktionsspule 4 vorgesehen, die um die Leitung 5 herum angeordnet ist. Die Versorgung der Induktionsspule 4 durch Wechselstrom einer Wechselstromquelle ist schematisch angedeutet. Die Frequenz des Wechselstroms ist einstellbar, die Einstellung wird gemäß dem erfindungsgemäßen Verfahren vorgenommen. Im dargestellten Beispiel wird die Induktionsspule 4 mit einer Leistung von 2 MW und einer Frequenz von 40 kHz betrieben.

In FIG 6 sind mehrere, im Beispiel konkret vier Induktionsspulen 4 vorgesehen, die um die Leitung 5 herum angeordnet sind. Die Induktionsspulen 4 sind aufeinanderfolgend entlang der Leitung 5 angeordnet. Jede der Induktionsspulen 4 wird durch Wechselstrom einer Wechselstromquelle versorgt, dies ist schematisch angedeutet. Die Frequenz des Wechselstroms ist einstellbar, und zwar individuell für jede Induktionsspule 4. Die Einstellung wird gemäß dem erfindungsgemäßen Verfahren vorgenommen. Im dargestellten Beispiel werden alle vier Induktionsspulen 4 mit einer Leistung von 500 kW und einer Frequenz von 40 kHz betrieben, das heißt die Summe der Leistungen der vier Induktionsspulen 4 entspricht der Leistung der einen Induktionsspule 4 im Beispiel nach FIG 5.

### Bezugszeichenliste

- 1: Leitungsanordnung
- 2: DRI
- 3: DRI-Strom
- 4: Induktionsspule
- 5: Leitung
- 6: Außenhülle
- 7: Suszeptor
- 8: Zwischenraum zwischen Leitung 5 und Außenhülle 6

## Patentansprüche

1. Verfahren zum Erwärmen von DRI zwischen einer Direktreduktionsanlage und einer Weiterverarbeitungsanlage, wobei das DRI (2) mittels einer Leitungsanordnung (1) als DRI-Strom (3) von der Direktreduktionsanlage zur Weiterverarbeitungsanlage geleitet wird und die Leitungsanordnung (1) eine oder mehrere Induktionsspulen (4) als Heizelement zum kontaktlosen Erwärmen des durch die Leitungsanordnung (1) geleiteten DRI-Stroms (3) aufweist, wobei die Induktionsspule (4) oder die Induktionsspulen (4) mit Wechselstrom betrieben werden,
**dadurch gekennzeichnet, dass**
als Frequenz des Wechselstroms eine Frequenz mit mindestens 10 kHz vorgegeben und/oder eingestellt wird.

2. Verfahren nach Anspruch 1, bei dem die Frequenz des Wechselstroms so eingestellt wird, dass die Temperatur des DRI (2) nach dem Erwärmen die Curie-Temperatur von Eisen erreicht und eine weitere Temperaturerhöhung über die Curie-Temperatur hinaus zumindest weitgehend unterbleibt.

3. Verfahren nach Anspruch 1 oder 2, bei dem die Frequenz des Wechselstroms auf weniger als 40 kHz eingestellt wird.

4. Verfahren nach Anspruch 1, bei dem die Frequenz des Wechselstroms auf mindestens 40 kHz eingestellt wird.

5. Verfahren nach einem der vorhergehenden Ansprüche, bei dem die Frequenz des Wechselstroms auf maximal 100 kHz eingestellt wird.

6. Verfahren nach einem der vorhergehenden Ansprüche, bei dem eine Ziel-Temperatur des DRI (2), die das DRI (2) nach der Erwärmung erreichen soll, festgelegt wird, die Temperatur des DRI nach der Erwärmung gemessen und damit eine Ist-Temperatur ermittelt wird und die Leistung der Induktionsspule oder der Induktionsspulen und/oder die Frequenz des Wechselstroms in Abhängigkeit von der Differenz zwischen Ist-Temperatur und Ziel-Temperatur geregelt und/oder gesteuert wird mit dem Ziel, die Ziel-Temperatur zu erreichen.

7. Verfahren nach einem der vorhergehenden Ansprüche, bei dem eine Ziel-Differenztemperatur des DRI (2) vor und nach der Erwärmung festgelegt wird, die Temperatur des DRI vor und nach der Erwärmung gemessen wird und hieraus eine Ist-Differenztemperatur ermittelt wird und die Leistung der Induktionsspule oder der Induktionsspulen und/oder die Frequenz des Wechselstroms in Abhängigkeit von der Differenz zwischen Ist-Differenztemperatur und Ziel-Differenztemperatur geregelt und/oder gesteuert wird mit dem Ziel, die Ziel-Differenztemperatur zu erreichen.

8. Verfahren nach einem der vorhergehenden Ansprüche, bei dem eine Ziel-Temperatur des DRI (2), die das DRI (2) nach der Erwärmung erreichen soll, und/oder eine Ziel-Differenztemperatur des DRI (2) vor und nach der Erwärmung festgelegt wird, der Massestrom des DRI durch die Leitungsanordnung (1) ermittelt wird und die Leistung der Induktionsspule oder der Induktionsspulen und/oder die Frequenz des Wechselstroms in Abhängigkeit vom ermittelten Massestrom geregelt und/oder gesteuert wird mit dem Ziel, die aus dem ermittelten Massestrom berechnete erforderliche Heizleistung zum Erreichen der Ziel-Temperatur und/oder der Ziel-Differenztemperatur bereitzustellen.

9. Verfahren nach einem der vorhergehenden Ansprüche, bei dem die Leitungsanordnung (1) mehrere Induktionsspulen (4) als Heizelemente zum kontaktlosen Erwärmen des durch die Leitungsanordnung (1) geleiteten DRI-Stroms (3) aufweist, wobei die Induktionsspulen (4) in Richtung des DRI-Stroms (3) aufeinanderfolgend angeordnet sind, wobei jede Induktionsspule (4) eigenständig mit Wechselstrom versorgt wird, und wobei die Frequenz des Wechselstroms jeder Induktionsspule individuell für jede Induktionsspule vorgegeben und/oder eingestellt wird.

10. Verfahren nach einem der vorhergehenden Ansprüche, bei dem die Leitungsanordnung (1) zwei oder mehrere Einzelleitungen aufweist und der DRI-Strom (3) in eine entsprechende Anzahl an DRI-Teilströmen aufgeteilt wird, wobei jede Einzelleitung eine oder mehrere der Induktionsspulen (4) zur Erwärmung des jeweiligen Teilstroms aufweist.

11. Verfahren nach Anspruch 10, bei dem die Teilströme nach der Erwärmung wieder zu einem DRI-Strom (3) zusammengeführt werden.

12. Verfahren nach einem der vorhergehenden Ansprüche, bei dem zur Unterstützung der Erwärmung des DRI (2) mindestens ein Suszeptor (7) derart in die Leitungsanordnung (1) integriert ist, dass der DRI-Strom (3) an dem Suszeptor (7) vorbeiströmt, wobei der Suszeptor (7) mittels der einen oder mehreren Induktionsspulen (4) induktiv erwärmt wird und seine Wärme mittels Wärmeleitung und/oder Wärmestrahlung an den verbeiströmenden DRI-Strom (3) abgibt.

13. Verfahren nach Anspruch 12, bei dem der Suszeptor (7) aus Eisen oder Stahl oder anderen ferro- oder ferrimagnetischen Materialien besteht oder Eisen oder Stahl oder anderen ferro- oder ferrimagnetischen Materialien umfasst.

14. Verfahren nach Anspruch 12 oder 13, bei dem der Suszeptor (7) stangenförmig oder rohrförmig ausgebildet ist.

15. Verfahren nach einem der Ansprüche 12 bis 14, bei dem der Durchmesser des Suszeptors (7) so gewählt wird, dass der Suszeptor (7) bei der eingestellten Frequenz des Wechselstroms die Curie-Temperatur von Eisen erreicht und entweder eine weitere Temperaturerhöhung über die Curie-Temperatur hinaus zumindest weitgehend unterbleibt oder zumindest eine weitere Temperaturerhöhung nicht zu einem Aufschmelzen des Suszeptors (7) führt.
